# EUROPÄISCHE PATENTSCHRIFT

(11) **EP 0 372 536 B1**
(45) Veröffentlichungstag und Bekanntmachung des Hinweises auf die Patenterteilung: **09.06.1993**
(21) Anmeldenummer: 89122518.7
(22) Anmeldetag: 06.12.1989
(51) Int. Cl.: D06P 5/00, D06P 3/68, D06P 3/66

(54) **Einphasen-Verfahren zur Herstellung von Drucken mit Reaktivfarbstoffen neben Azo-Entwicklungsfarbstoffen auf alkalisch vorgrundierten Textilien**
One-phase process for producing prints using reactive dyes besides azoic developing dyes on alkali-pre-impregnated textiles
Procédé en une phase, pour imprimer au moyen de colorants réactifs à côté de colorants azoiques de développement sur des textiles imprégnés à l'alcali

(30) Priorität: 09.12.1988 DE 3841482
(43) Veröffentlichungstag der Anmeldung: 13.06.1990
(73) Patentinhaber: HOECHST AKTIENGESELLSCHAFT, 65926 Frankfurt am Main (DE)
(72) Erfinder: Mach, Horst-Roland, D-6246 Glashütten (DE); Runge, Rudolf, D-6239 Eppstein/Taunus (DE)

(56) Entgegenhaltungen:
- DE-A- 2 850 901
- FR-A- 2 110 457
- FR-A- 2 202 189
- FR-A- 2 265 903
- FR-A- 2 288 183

## Beschreibung

Die vorliegende Erfindung betrifft ein einphasiges Verfahren zur Herstellung von Drucken auf zuvor mit Kupplungskomponenten unter alkalischen Bedingungen grundierten, cellulosehaltigen oder ausschließlich aus Cellulosefasern bestehenden Textilien durch separates Überdrucken mit Reaktivfarbstoffen neben aus primären aromatischen Aminen unter Zusatz von Natriumnitrit sowie in Gegenwart von Säure oder säureliefernden Substanzen durch Diazotieren erzeugten, unmittelbar kupplungsfähigen Diazoniumverbindungen bei gleichzeitiger Entwicklung von wasserunlöslichen Azofarbstoffen infolge spontaner Kupplung, sowie im Anschluß an das Trocknen dieser Drucke stattfindender Fixierung der Reaktivfarbstoffe durch Dämpfen.

Für das Färben der Textilien kommen gattungsgemäß die zur Erzeugung von Entwicklungsfarbstoffen üblichen, im Colour Index, 3. Auflage 1971 als "C.I. Azoic Coupling Component" (Kupplungskomponente) und als "C.I. Azoic Diazo Component" (Diazokomponente) aufgelisteten chemischen Verbindungen in Frage.

Das Bedrucken von mit Kupplungskomponenten - im folgenden kurz als "Naphthole" bezeichnet - grundierten Textilien mit den Diazokomponenten, z.B. sogenannten Echtfärbesalzen oder diazotierten Echtfärbebasen, ist bereits lange Zeit bekannt und wird nach diesem Prinzip in der Praxis allgemein durchgeführt: Dazu werden die Textilien in Form von Warenbahnen mit einer alkalischen Lösung des Naphthols geklotzt sowie getrocknet. Das Bedrucken dieser Vorgrundierung geschieht dann entweder mittels handelsüblichen, stabilisierten Diazoniumverbindungen oder aber mittels der aus primären aromatischen Aminen durch einen Diazotierungsprozeß unmittelbar hergestellten freien Diazoniumverbindungen. In beiden Fällen entsteht an den bedruckten Stellen des Textilguts durch Farbstoffkupplung auf der Faser der - auch als Entwicklungsfarbstoff geläufige - Azofarbstoff.

Das Diazotieren der primären aromatischen Amine erfolgt herkömmlicherweise in stark saurem Medium, in der Regel mit Hilfe von Salzsäure. Um die in Aussicht genommene Farbstoffkupplung rasch und möglichst vollständig zu gewährleisten, muß die stark saure Diazoniumsalzlösung auf pH-Werte um 3 bis 4 abgepuffert werden. Gleichzeitig muß sichergestellt sein, daß darin noch eine ausreichende Säurekapazität vorhanden bleibt, um das zusammen mit dem Naphthol aufgebrachte Alkali zu neutralisieren. Die so eingestellte Diazoniumsalzlösung wird dann zum Drucken verdickt. Die Farbstoffbildung selbst findet nahe beim Neutralpunkt statt.

In der DE-A-28 50 901 wird nun ein vereinfachtes Verfahren zum Bereiten von Druckpasten mit kupplungsfähigen Echtfärbebasen beschrieben, bei dem die Diazotierung des Amins nicht in Lösung, wie sonst üblich erfolgt, sondern direkt in der Verdickung vorgenommen wird, nämlich durch Zusammenrühren zweier verdickter Ansätze, einer mit der zum Diazotieren benötigten Säure, der andere mit dem zu diazotierenden Amin und Natriumnitrit in den für die Diazotierung notwendigen Mengen.

Es ist auch bekannt, daß man auf derartig mit einer Kupplungskomponente vorbehandelten Textilien neben der oder den Diazokomponente(n) darüber hinaus separat noch Reaktivfarbstoffe drucken kann, wobei es in diesem Fall theoretisch möglich wäre, das im Überschuß vorhandene Alkali der Naphthol-Grundierung zugleich zur Fixierung der Reaktivfarbstoffe zu nutzen.

Ein solches Vorhaben scheitert bei Anwendung der bisher üblichen Diazotierungsmethoden allerdings daran, daß sowohl während des Trocknungsprozesses der bedruckten Ware als auch während des anschließenden Dämpfens im Zuge der Farbstoff-Fixierung flüchtige Säuren freigesetzt werden und entweichen, die das zum Fixieren der Reaktivfarbstoffe notwendige Alkali unkontrolliert teilweise neutralisieren. Die Fixierung der Reaktivfarbstoffe verläuft dann ungleichmäßig und in Teilbereichen überhaupt nicht oder bloß unvollständig.

Das Vorhandensein bzw. die Entstehung dieser flüchtigen Säuren rührt bei den bekannten Druckmethoden vom Abstumpfen (Puffern) der Diazoniumsalzlösungen her, in der Regel mit einem Gemisch aus Na-acetat/Essigsäure, das in die Druckverdickung eingerührt wird.

Auch die Verwendung erhöhter Mengen Alkali in Form von Na-bicarbonat oder Soda, direkt der Reaktivdruckpaste beigegeben, hilft vielfach nicht weiter. Zusätzlich tritt hier das Problem der oftmals lediglich geringen Stabilität von bereits alkalisch gestellten Reaktivdruckpasten auf.

Man ist daher von dieser einphasigen Arbeitsweise zur Fixierung der Reaktivfarbstoffe durch Dämpfen abgegangen und fixiert aus solchem Anlaß die Reaktivfarbstoffe in diesem Fall zweiphasig, indem man die bedruckte Ware im Anschluß an den Kupplungsvorgang zur Entwicklung der Azofarbstoffe noch einmal durch ein alkalihaltiges Bad führt und erst dann dämpft, oder daß man eine andere, zweiphasige Fixiermethode für Reaktivfarbstoffe wählt.

Der nachstehend definierten Erfindung liegt nunmehr die Aufgabe zugrunde, ein einphasiges Druckverfahren von Reaktivfarbstoffen neben Azo-Entwicklungsfarbstoffen (d.h. der diesbezüglichen Diazokomponenten) auf vorgängig mit Kupplungskomponenten alkalisch grundierter Ware zu schaffen, das die Nachteile der auf diesem Arbeitsgebiet bekannten Techniken nicht aufweist.

Diese Aufgabe wird erfindungsgemäß dadurch gelöst, daß man bei der Diazotierung der aufgedruckten Amine als alleiniges sauerwirkendes Mittel eine weder beim Trocknungsvorgang noch im Wasserdampf bei der Fixierungsoperation flüchtige Säure und gegebenenfalls zum Puffern der Druckpasten mit den Diazoniumverbindungen nur wasserlösliche Salze von derartigen Säuren verwendet.

Die Diazotierung des freien Amins kann dabei sowohl in der Lösung oder Dispersion als auch entsprechend der Methode nach der DE-A-28 50 901 in der Verdickung erfolgen.

Vorteilhaft werden, wegen des leichteren und rascheren Verlaufes der Diazotierung, die primären aromatischen Amine in Form fein verteilter Dispersionen eingesetzt, wie sie in der DE-A-23 46 612 oder der DE-A-24 49 782 erläutert sind.

Als diazotierbare Amine (auch Aminoazofarbstoffe) kommen grundsätzlich alle in Betracht, die für die übliche Eisfarbentechnik geeignet sind. Bevorzugte Amine sind in den DE-A-23 46 612 und DE-A-24 49 782 genannt. Dort ist auch beschrieben, wie diese Amine in geeignete feinteilige Dispersionen übergeführt werden können.

Als Verdickungsmittel werden zum Ansetzen der Druckfarben zweckmäßigerweise modifizierte oder abgebaute Johannisbrotkernmehle oder Guar-Produkte, gegebenenfalls auch Cellulose- oder Stärkeether oder Pflanzenschleime verwendet.

Als unter den Verfahrensbedingungen nicht wasserdampfflüchtige, sauerwirkende Chemikalien kommen für die Durchführung der Diazotierung mittelstarke bis schwache, anorganische oder organische Säuren in Betracht. Bevorzugt werden niedermolekulare aliphatische Carbonsäuren wie Glykolsäure, Zitronensäure, Weinsäure oder Oxalsäure, vorzugsweise aber auch Phosphorsäure, in Mengen von 20 bis 80 g/kg Stammfarbe herangezogen.

Es kann beim beanspruchten Verfahren in gewissen Fällen aber auch mit starken Säuren wie Schwefelsäure oder insbesondere Salzsäure diazotiert werden, sofern das Amin eine solche Diazotierung verlangt. Das Abstumpfen hat dann mit neutralen oder alkalischen Salzen von im Wasserdampf nicht flüchtigen Säuren zu geschehen, beispielsweise mit tertiären oder sekundären Natriumsalzen der Phosphorsäure, wie Tri- oder Dinatriumphosphat oder mit entsprechenden Puffergemischen.

Als Kupplungskomponenten für die Grundierung der cellulosischen Materialien eignen sich alkalische Lösungen solcher Verbindungen, die in Nachbarstellung zu einer Hydroxylgruppe kuppeln. Derartige Verbindungen sind in der DE-A-28 50 901 aufgeführt.

Neben den Diazokomponenten werden nach der in Rede stehenden Erfindung neutrale, verdickte Lösungen von Reaktivfarbstoffen gedruckt. Dafür sind im Prinzip alle im Colour Index, 3. Auflage 1971 sowie Ergänzungen 1975, 1982 und 1987 unter der Bezeichnung "C.I. Reactive Dyes" genannten organischen Farbmittel ohne Beschränkung einsetzbar.

Diese reaktiven Farbstoffe werden verfahrensgemäß mit den für diese Farbstoffklasse handelsüblichen körperarmen sowie alkaliunempfindlichen Verdickungsmitteln, wie z.B. Alginatverdickungen verdickt.

Die beiden Verfahrensvarianten werden entsprechend dieser Erfindung also wie folgt durchgeführt:

### a) Diazotierung in der Lösung

Das zu colorierende Gewebe wird zunächst mit der nach der dafür üblichen Vorschrift alkalisch gelösten Kupplungskomponente geklotzt und getrocknet. Die als Diazokomponenten vorgesehenen Amine werden ebenfalls nach Vorschrift diazotiert, wobei anstelle der sonst normalerweise verwendeten Salzsäure hier indessen äquivalente Mengen einer mittelstarken bis schwachen, nicht wasserdampfflüchtigen organischen oder anorganischen Säure eingesetzt werden. Sollte bei einer nur in einem engen pH-Bereich gut kuppelnden Grundierung eine genaue Einstellung auf den für die Kupplung zuträglichen pH-Wert erforderlich sein, so werden die für die Farbstoffentwicklung benutzten Lösungen der Diazoniumverbindungen in einem solchen Fall mit einem alkalischen oder neutralen Salz einer schwächeren, nicht wasserdampfflüchtigen Säure eingestellt. Die auf diese Weise erhaltenen Diazoniumsalzlösungen werden daraufhin verdickt und gedruckt.

Die für den Druck eingesetzten Reaktivfarbstoffe werden in Wasser neutral gelöst, diese Lösung wird verdickt und alsdann im gleichen Arbeitsgang neben den Diazokomponenten gedruckt.

Der Druck der Diazoniumverbindungen auf die naphtholgrundierte Ware ergibt sofort den Entwicklungsfarbstoff.

Zur Fixierung der Reaktivfarbstoffe muß die Ware nach dem Druck noch 6 bis 8 Minuten bei 100° bis 105°C gedämpft werden.

Die Nachbehandlung der Drucke erfolgt wie üblich.

### b) Diazotierung in der Verdickung

Die Grundierung des Druckgutes mit der Kupplungskomponente erfolgt wie bei Variante a). Die Diazotierung der als Diazokomponente vorgesehenen Amine findet entsprechend der Vorschrift in der DE-A-28 50 901 durch Zusammenrühren zweier Verdickungen statt, wobei die eine die nicht wasserdampfflüchtige Säure, die andere das Amin und Natriumnitrit enthält. Die Reaktivfarbstoffe werden separat wie bei Variante a) in Wasser neutral gelöst und verdickt.

Nach dem Druck beider Druckpasten nebeneinander auf die grundierte Ware wird das Textilgut zur Fixierung der Reaktivfarbstoffe wie unter Variante a) gedämpft und nachbehandelt.

Praxisgerechter hat sich folgendes Vorgehen erwiesen:
Man legt die verdickte Nitritlösung vor und trägt zuerst das entsprechende, feinverteilte Amin ein, verrührt das Gemisch und setzt dann direkt die zum Diazotieren benötigte Säure, in der Regel verdünnte Phosphorsäure, hinzu und verrührt schließlich die auf diese vereinfachte Art zubereitete Druckfarbe mit der Diazoniumverbindung gründlich.

Die nachfolgenden Beispiele sollen das beanspruchte Verfahren erläutern, ohne es auf die angegebenen Weisen einzuschränken.

Die Farbstoffe bzw. Farbstoffvorprodukte werden in handelsüblicher Aufmachung eingesetzt, so daß sich Mengenangaben auf derartige Handelsprodukte beziehen.

### Beispiel 1

Ein Baumwollgewebe wird mit einer wäßrigen Lösung, die 20 g von Azoic Coupling Component 2 mit der C.I.-Nr. 37505 (2-Hydroxy-3-naphthoylamino-benzol) und 25 g Natronlauge (32,5 %ig) im Liter enthält, grundiert und getrocknet. Dann wird auf die so behandelte Ware eine Druckpaste aufgedruckt, deren Herstellung folgendermaßen vor sich geht:

| **Stammansatz I:** | |
|---|---|
| In 500 g | einer 5%igen, wäßrigen Lösung eines Johannisbrot-Kernmehlethers als Verdickung werden |
| 16-18 g | Natriumnitrit eingearbeitet. Durch Auffüllen mit |
| 484-482 g | Wasser wird auf |
| 1 000 g | vervollständigt. |

| **Stammansatz II:** | |
|---|---|
| In 500 g | der gleichen Verdickung wie in Stammansatz I werden |
| 60 g | Phosphorsäure (85%ig) eingerührt und durch Auffüllen mit |
| 440 g | Wasser wird auf |
| 1̅ 0̅0̅0̅ g̅ | vervollständigt. |

Zur Herstellung der Druckfarbe werden

| | |
|---|---|
| 300 g | des Stammansatzes I vorgelegt, |
| 15 g | einer 60%igen, wäßrigen Dispersion von Azoic Diazo Component 11 mit der C.I.-Nr. 37085 (4-Chlor-o-toluidin) und |
| 300 g | des Stammsatzes II eingerührt und |
| 385 g | Wasser zur Komplettierung auf |
| 1̅0̅0̅0̅ g̅ | zugefügt. |

Neben dieser Druckpaste wird eine weitere Druckpaste aus

| | |
|---|---|
| 30 g | des Farbstoffes Reactive Blue 19 mit der C.I.-Nr. 61200, |
| 500 g | einer neutralen, 4%igen Alginatverdickung, |
| 50 g | Harnstoff und |
| 420 g | Wasser |
| 1̅0̅0̅0̅ g̅ | auf die Vorgrundierung gedruckt. |

Nach dem Drucken wird das Gewebe getrocknet, zur Farbstoff-Fixierung 8 Minuten bei 102°C gedämpft, mit Wasser gespült, heiß geseift und abschließend mit Wasser nochmals gespült.

Man erhält auf der Ware einen tiefen roten Druck mit guten Echtheiten auf Basis des Entwicklungsfarbstoffes neben einem echten, klaren Blau auf Basis des Reaktivfarbstoffes.

### Beispiel 2

Man grundiert ein Baumwollgewebe mit der alkalischen Lösung von
- 16 g/l: von Azoic Coupling Component 2 mit der C.I.-Nr. 37505 (2-Hydroxy-3-naphthoylamino-benzol),
hergestellt nach der Vorschrift aus der Firmenbroschüre "Naphtol AS Anwendungsvorschriften" Hoe 4026 der Farbwerke Hoechst Aktiengesellschaft, Frankfurt/Main und trocknet das so behandelte Textilgut.

Ebenfalls nach den obengenannten Anwendungsvorschriften diazotiert man
- 12 g/kg: von Azoic Diazo Component 34 mit der C.I.-Nr. 37100 (o-Chloranilin-hydrochlorid)
mittels Natriumnitrit und Salzsäure. Das Abstumpfen der Diazoniumsalzlösung erfolgt jedoch in diesem Fall nicht mit Natriumacetat, sondern hier mit
- 30 g/kg: Dinatriumphosphat.
Diese Lösung wird nunmehr durch Vermischung mit

| | |
|---|---|
| 600 g | einer Johannisbrot-Kernmehlether-Verdickung und |
| x g | Wasser zu |
| 1̅0̅0̅0̅ g̅ | Druckpaste verdickt. |

Des weiteren stellt man eine zweite Druckpaste her aus

| | |
|---|---|
| 40 g | des Farbstoffes Reactive Yellow 17 mit der C.I.-Nr. 18852, |
| 50 g | Harnstoff, |
| 700 g | einer neutralen, 6%igen Alginatverdickung und |
| 210 g | Wasser |
| 1̅0̅0̅0̅ g̅.̅ | |

Die beiden Druckpasten werden nebeneinander auf das grundierte Gewebe gedruckt und dieses wird dann bei 100°C getrocknet.

Nun wird das Gewebe zur Farbstoff-Fixierung 6 Minuten bei 105°C gedämpft, danach mit Wasser gespült, neutralisiert und neutral geseift. Man erhält auf der Ware einen goldgelben Reaktivdruck, neben einem roten Druck des Entwicklungsfarbstoffes.

Führt man im obigen Beispiel bei sonst gleicher Arbeitsweise das Abstumpfen der Diazoniumsalzlösung dagegen mit Natriumacetat durch, so erhält man eine unvollständige und ungleichmäßige Fixierung des Reaktivfarbstoffes, vor allem in der Nähe von gleichzeitig aufgedruckter Druckpaste mit dem diazotierten Amin zur Bildung des Entwicklungsfarbstoffes.

### Beispiel 3

Man grundiert ein Baumwollgewebe wie in Beispiel 2 beschrieben und trocknet es. Für die Kupplung der Grundierung mit einer Diazoniumverbindung wird separat davon eine Druckfarbe wie folgt bereitet:

| | |
|---|---|
| In 814 g | einer Johannisbrot-Kernmehlether-Verdickung (mittelviskos eingestellt), enthaltend |
| 6 g | Natriumnitrit, werden |
| 20 g | von Azoic Diazo Component 34 mit der C.I.-Nr. 37100 (4-Nitro-o-toluidin) in feinverteilter, flüssiger Handelsform eingerührt und dann werden noch |
| 160 g | Phosphorsäure (1:8 mit Wasser verdünnt) |
| 1̅0̅0̅0̅ g̅ | |

zugefügt. Nach 5 Minuten ist die Diazotierung ohne Entwicklung nitroser Gase beendet und die so erhaltene Druckpaste kann gedruckt werden.

Als Druckfarbe mit dem Reaktivfarbstoff verwendet man hier die zweite Druckpaste aus Beispiel 2.

Beide Druckpasten werden nebeneinander auf das grundierte Gewebe aufgedruckt, dieses wird getrocknet und daraufhin zur Farbstoff-Fixierung 6 Minuten bei 103°C gedämpft.

Man erhält auf der Ware einen dem Beispiel 2 entsprechenden Druck. Eine Reißfestigkeitsprüfung ergab keine Schädigung des Gewebes.

### Beispiel 4

Ein Baumwollgewebe wird wie in Beispiel 1 grundiert und getrocknet. Daneben wird eine Druckfarbe folgender Zusammensetzung angesetzt:

Des weiteren stellt man sich eine zweite Druckfarbe her aus

Diese beiden Druckpasten werden nebeneinander auf das grundierte Gewebe gedruckt und dieses wird dann bei 100°C getrocknet.

Danach wird die Ware zur Farbstoff-Fixierung 8 Minuten bei 105°C gedämpft, mit Wasser kalt und heiß gespült und neutral bei 90°C geseift.

Man erhält auf dem so behandelten Gewebe einen gelben Reaktivdruck neben einem schwarzen Druck des Entwicklungsfarbstoffes.

### Beispiel 5

Ein Zellwollgewebe wird mit einer wäßrigen Lösung, die 20 g von Azoic Coupling Component 5 mit der C.I.-Nr. 37610 (3,3'-Dimethyl-4,4'-bis-acetoacetylamino-diphenyl) und 15 g Natronlauge (32,5%ig) im Liter enthält, geklotzt und getrocknet. Für den nachfolgenden Überdruck werden zwei Druckfarben zubereitet. Die Druckpaste mit der Diazoniumverbindung besteht aus:

| | |
|---|---|
| 300 g | des Stammansatzes I aus Beispiel 1, |
| 12 g | einer 50%igen, wäßrigen Lösung Azoic Diazo Component 44 mit der C.I.-Nr. 37000 (o-Chloranilin-hydrochlorid), |
| 300 g | des Stammanstzes II aus Beispiel 1, der aber statt Phosphorsäure hier Zitronensäure enthält, und |
| 388 g | Wasser |
| 1̅0̅0̅0̅ g̅. | |

Die Druckpaste mit dem Reaktivfarbstoff setzt sich wie folgt zusammen:

| | |
|---|---|
| 40 g | des Farbstoffes Reactive Orange 16 mit der C.I.-Nr. 17757, |
| 6 g | Formaldehydlösung (35%ig), |
| 44 g | Harnstoff, |
| 700 g | einer neutralen, 6%igen Alginatverdickung und |
| 210 g | Wasser |
| 1̅0̅0̅0̅ g̅. | |

Diese beiden Druckpasten werden nebeneinander auf das grundierte Gewebe gedruckt und bei 100°C getrocknet. Danach wird zur Farbstoff-Fixierung und Fertigstellung der Musterung wie in Beispiel 4 weiterverfahren.

Man erhält auf dem so behandelten Gewebe einen brillanten roten Reaktivdruck, ohne Beeinträchtigung durch in den Dampf entweichende Säure, neben einem Gelb aus dem Entwicklungsfarbstoff.

### Beispiel 6

Ein Baumwollgewebe wird mit einer wäßrigen Lösung geklotzt, die 20 g von Azoic Coupling Component 44 mit der C.I.-Nr. 37613 (5-Chlor-2-acetoacetylamino-1,4-dimethoxybenzol), 32 g Ethanol, 40 g Wasser und 20 g Natronlauge (32,5%ig) im Liter enthält. Das getrocknete Gewebe wird mit einer Druckfarbe nachstehender Zusammensetzung bedruckt:

| | |
|---|---|
| 300 g | des Stammansatzes I aus Beispiel 1 werden mit |
| 20 g | der 45%igen, wäßrigen Dispersion von Azoic Diazo Component 13 mit der C.I.-Nr. 37130 (5-Nitro-o-anisidin) und |
| 300 g | des Stammansatzes II aus Beispiel 1 vermischt. |
| 380 g | Wasser werden zur Komplettierung auf |
| 1̅0̅0̅0̅ g̅ | zugefügt. |

Daneben druckt man die Reaktivdruckpaste des Beispiels 1 enthaltend den Farbstoff Reactive Blue 19 mit der C.I.-Nr. 61200. Die Weiterbehandlung des Druckes zwecks Farbstoff-Fixierung sowie Fertigstellung erfolgt wie in den vorangegangenen Beispielen.

Man erhält auf der Ware einen gelben Druck mit guten Echtheiten neben einem solchen von blauer Farbe.

Bei allen Beispielen können neben der angeführten Reaktivdruckpaste noch weitere Reaktivdruckpasten als Illustrationsfarben gedruckt werden.

Ebenso ist es möglich, auch noch weitere C.I. Azoic Diazo Components zu drucken, wenn bei deren Zubereitung die erfindungsgemäßen Maßnahmen beachtet werden.

## Patentansprüche

1. Einphasiges Verfahren zur Herstellung von Drucken auf zuvor mit Kupplungskomponenten unter alkalischen Bedingungen grundierten, cellulosehaltigen oder ausschließlich aus Cellulosefasern bestehenden Textilien durch separates Überdrucken mit Reaktivfarbstoffen neben aus primären aromatischen Aminen unter Zusatz von Natriumnitrit sowie in Gegenwart von Säure oder säureliefernden Substanzen durch Diazotieren erzeugten, unmittelbar kupplungsfähigen Diazoniumverbindungen bei gleichzeitiger Entwicklung von wasserunlöslichen Azofarbstoffen infolge spontaner Kupplung, sowie im Anschluß an das Trocknen dieser Drucke stattfindender Fixierung der Reaktivfarbstoffe durch Dämpfen, dadurch gekennzeichnet, daß man bei der Diazotierung der aufgedruckten Amine als alleiniges sauerwirkendes Mittel eine weder beim Trocknungsvorgang noch im Wasserdampf bei der Fixierungsoperation flüchtige Säure und gegebenenfalls zum Puffern der Druckpasten mit den Diazoniumverbindungen nur wasserlösliche Salze von derartigen Säuren einsetzt.

2. Verfahren nach Anspruch 1, dadurch gekennzeichnet, daß die Diazotierung des Amins und das Abpuffern der Diazoniumverbindung in wäßriger Lösung erfolgt und daß diese Lösung direkt zum Drucken verdickt wird.

3. Verfahren nach Anspruch 1, dadurch gekennzeichnet, daß die Diazotierung durch Vereinigung einer ersten Verdickung, die Natriumnitrit enthält, mit einer weiteren Verdickung erfolgt, welche die nicht wasserdampfflüchtige Säure enthält, wobei das Amin einer der beiden Verdickungen, vorzugsweise der mit dem Nitrit, zugemischt ist.

4. Verfahren nach Anspruch 1, dadurch gekennzeichnet, daß man in eine verdickte Natriumnitritlösung zuerst das feinverteilte primäre aromatische Amin einrührt und dann die nicht wasserdampfflüchtige Säure, wobei die letztere danach gegebenenfalls noch abgepuffert wird.

5. Verfahren nach einem oder mehreren der Ansprüche 1 bis 4, dadurch gekennzeichnet, daß man als nicht wasserdampfflüchtige Säure zum Diazotieren Glykolsäure, Zitronensäure, Weinsäure, Oxalsäure, Schwefelsäure, vorzugsweise aber Phosphorsäure verwendet.

6. Verfahren nach einem oder mehreren der Ansprüche 1 bis 4, dadurch gekennzeichnet, daß man als Säure zum Diazotieren Salzsäure verwendet und diese dann mit tertiären oder sekundären Natriumsalzen der Phosphorsäure abpuffert.

7. Verfahren nach einem oder mehreren der Ansprüche 1 bis 6, dadurch gekennzeichnet, daß die den Reaktivfarbstoff aufweisenden Druckpasten auf neutrale Reaktion eingestellt sind.

8. Verfahren nach einem oder mehreren der Ansprüche 1 bis 7, dadurch gekennzeichnet, daß man nach dem Drucken und Trocknen der Drucke die Ware zur Fixierung der Reaktivfarbstoffe 6 bis 8 Minuten bei 100° bis 105°C dämpft, wobei das im Überschuß vorhandene Alkali der Naphtholgrundierung zur Fixierung der Reaktivfarbstoffe genutzt wird.

## Claims

1. A one-phase process for producing prints on textiles containing cellulose or exclusively composed of cellulose fibers which have been pre-impregnated with coupling components under alkaline conditions by separate over-printing using reactive dyes alongside directly couplable diazonium compounds which have been produced from primary aromatic amines with the addition of sodium nitrite and in the presence of acid or acid-supplying substances by diazotization with simultaneous development of water-insoluble azo dyes as a result of spontaneous coupling, drying the prints, and fixing the reactive dyes by steaming, which comprises using as the sole acidic agent in the diazotization of the applied amines an acid which is not volatile in the drying operation nor in the steam of the fixing operation and, if the print pastes containing the diazonium compounds need to be buffered, only water-soluble salts of such acids.

2. The process of claim 1, wherein the diazotization of the amine and the buffering of the diazonium compound takes place in aqueous solution and this solution is directly thickened for printing.

3. The process of claim 1, wherein the diazotization is effected by combining a first thickener containing sodium nitrite with a further thickener containing the acid which is not volatile in steam, the amine having been admixed into one of the two thickeners, preferably into that containing the nitrite.

4. The process of claim 1, wherein first the finely divided primary aromatic amine and then the acid which is not volatile in steam are stirred into a thickened sodium nitrite solution, which, if desired, may be followed by buffering the acid.

5. The process of one or more of claims 1 to 4, wherein the acid which is not volatile in steam and is used for diazotization is glycolic acid, citric acid, tartaric acid, oxalic acid, sulfuric acid, but preferably phosphoric acid.

6. The process of one or more of claims 1 to 4, wherein the acid used for diazotization is hydrochloric acid, which is then buffered by means of tertiary or secondary sodium salts of phosphoric acid.

7. The process of one or more of claims 1 to 6, wherein the print pastes containing the reactive dye have been brought to a neutral pH.

8. The process of one or more of claims 1 to 7, wherein, after printing and drying of the prints, the printed material is steamed at 100° to 105°C for 6 to 8 minutes in order to fix the reactive dyes, the excess alkali from the naphthol pre-impregnation being utilized for fixing the reactive dyes.

## Revendications

1. Procédé en une phase pour produire des impressions sur des textiles ,contenant de la cellulose ou consistant exclusivement en des fibres cellulosiques, apprêtés au préalable avec des copulants dans des conditions alcalines ,par surim - pression séparée à l'aide de colorants réactifs en plus de colorants azoiques immédiatement copulables, produits à partir d'amines aromatiques primaires avec addition de nitrite de sodium,par diazotation en présence d'acide ou de substances fournissant des acides avec,par suite d'une copulation spontanée, développement simultané de colorants azoiques insolubles dans l'eau puis,après le séchage de ces impressions, fixation, par vaporisage,des colorants réactifs, procédé caractérisé en ce que, lors de la diazotation des amines appliquées par impres - sion , on utilise comme seul agent à action acide un acide non volatil lors du processus de séchage ou dans la vapeur d'eau lors de l'opération de fixage et,pour tamponner les pâtes d'impression contenant les composés de diazonium, on n'utilise que des sels hydrosolubles de tels acides .

2. Procédé selon la revendication 1 , caractérisé en ce que la diazotation de l'amine et le tamponnage du composé de diazonium ont lieu en solution aqueuse et en ce que cette solution est directement épaissie pour l'impression .

3. Procédé selon la revendication 1 , caractérisé en ce que la diazotation a lieu par combinaison d'un premier épaississant,contenant du nitrite de sodium , avec un autre épaississant,qui contient l'acide non volatil en présence de vapeur d'eau , l'amine étant incorporée par mélangeage à l'un des deux épaississants, avantageusement à celui contenant le nitrite .

4. Procédé selon la revendication 1 , caractérisé en ce qu'on incorpore par délayage, dans une solution de nitrite de sodium épaissie, tout d'abord l'amine aromatique primaire finement divisée puis l'acide non volatil en présence de vapeur d'eau , ce dernier étant éventuellement encore tamponné par la suite .

5. Procédé selon une ou plusieurs des revendications 1 à 4 , caractérisé en ce qu'on utilise , comme acide non volatil en présence de vapeur d'eau pour une diazotation , l'acide glycolique , l'acide citrique , l'acide tartrique , l'acide oxalique , l'acide sulfurique , mais avantageusement l'acide phosphorique .

6. Procédé selon une ou plusieurs des revendications 1 à 4 ,caractérisé en ce qu'on utilise l'acide chlorhydrique comme acide pour la diazotation et en ce qu'on tamponne ensuite cet acide avec des sels de sodium,secondaires ou tertiaires, de sodium de l'acide phosphorique .

7. Procédé selon une ou plusieurs des revendications 1 à 6 , caractérisé en ce qu'on ajuste à une réaction neutre les pâtes d'impression comportant du colorant réactif .

8. Procédé selon une ou plusieurs des revendications 1 à 7 , caractérisé en ce que ,après l'impression et le séchage de l'impression, on soumet la matière,pour fixer les colorants réactifs, à 6 à 8 minutes de vaporisage à 100 ° à 105°C et l'on utilise pour fixer les colorants réactifs la substance alcaline,présente en excès,de l'apprêt au naphtol .
